# EUROPÄISCHE PATENTSCHRIFT

(11) **EP 0 766 044 B1**
(45) Veröffentlichungstag und Bekanntmachung des Hinweises auf die Patenterteilung: **24.02.1999**
(21) Anmeldenummer: 96113009.3
(22) Anmeldetag: 13.08.1996
(51) Int. Cl.: F23Q 7/00

(54) **Regelwendelmaterial für eine Flammglühkerze**
Material for a control coil of a flame glow plug
Matériau pour la bobine de commande d'une bougie à flamme

(30) Priorität: 09.09.1995 DE 29514507 U
(43) Veröffentlichungstag der Anmeldung: 02.04.1997
(73) Patentinhaber: Vacuumschmelze GmbH, 63450 Hanau (DE)
(72) Erfinder: Hausch, Gernot, Dr., 63505 Langenselbold (DE)
(74) Vertreter: Epping, Wilhelm, Dr.-Ing.

(56) Entgegenhaltungen:
- EP-A- 0 351 883
- DE-U-29 506 974
- PATENT ABSTRACTS OF JAPAN vol. 005, no. 039 (M-059), 14.März 1981 & JP-A-55 165425 (NIPPON DENSO CO LTD), 23.Dezember 1980,

## Beschreibung

Die Neuerung betrifft ein Regelwendelmaterial für eine in Reihe zu einem Heizdraht geschaltete Regelwendel, das einen hohen Temperaturkoeffizienten des elektrischen Widerstandes besitzt, so daß beim Aufheizen der Heizstrom abgeregelt wird, insbesondere für Flammglühkerzen in Verbrennungsmotoren, wobei das Regelwendelmaterial aus einer Eisen und/oder Nickel enthaltenden Legierung besteht. Solche Legierung sind bspw. nach der EP-A-0 351 883 bekannt.

Eine Flammglühkerze, bei der zur Entflammung des Kraftstoffes eine stromdurchflossene Heizwendel in Reihe zu einer Regelwendel geschaltet ist, die einen relativ hohen Temperaturkoeffizienten des elektrischen Widerstandes aufweist, ist aus GB-A-254 482 bekannt. Hier wird als Regelwendelmaterial mit relativ hohem Temperaturkoeffizienten Eisen, Nickel und Platin vorgeschlagen und erwähnt, daß auch passende Legierungen Verwendung finden können.

Aufgabe der Regelwendel ist es dabei, zunächst bei geringem elektrischem Widerstand einen hohen Strom durch die Heizwendel zuzulassen, während bei Aufheizung von Heiz- und Regelwendel dieser Strom - bedingt durch die relativ starke Widerstandserhöhung der Regelwendel - abgeregelt wird, so daß eine kurze Aufheizzeit der Flammglühkerze erreicht wird, ohne daß ein zu hoher Strom die Heiz- und Regelwendel zerstört und ohne daß es erforderlich ist, eine separate Regelung oder Abschaltung des Stromes vorzunehmen.

Der Nachteil der vorgeschlagenen Materialien für eine derartige Regelwendel besteht darin, daß die aggressiven, die Wendel umspülenden Gase relativ schnell zu einer Zerstörung des Regelwendelmaterials durch Oxidation führen.

Aus DE-C-28 02 625 ist es dazu bekanntgeworden, eine Zerstörung der Wendel durch Verbrennungsgase dadurch zu vermeiden, daß man bei einer Glühkerze um Heiz- und Widerstandswendel einen Stab anordnet, der den direkten Kontakt der Wendel mit den Verbrennungsgasen verhindert.

Insbesondere für Flammglühkerzen benötigt man jedoch eine relativ kleine Oberfläche mit genügend hoher Temperatur, um eine Entzündung des Kraftstoffes zu erreichen, so daß für diesen Anwendungszweck ein die Regel- und Heizwendel umgebender Stab nicht besonders gut geeignet erscheint.

Aufgabe der Neuerung ist es nun, ein Regelwendelmaterial anzugeben, bei dem eine Flammglühkerze oder aber auch eine Glühkerze mit in Reihe geschalteter Heiz- und Regelwendel vorgesehen werden kann, bei dem das Material der Regelwendel nach wie vor einen hohen positiven Temperaturkoeffizienten des Widerstandes aufweist, bei dem dieses Material aber zusätzlich eine besondere Korrosionsfestigkeit besitzt, so daß auch der Einsatz in aggressiven Atmosphären, wie z. B. in Räumen mit Verbrennungsgasen ohne zusätzliche Umhüllung möglich ist.

Die Lösung der Aufgabe besteht darin, daß zur Erzielung einer besonderen Korrosionsfestigkeit als Regelwendelmaterial eine Legierung der Formel

(Co,Ni) ₐ Fe_{b} Be_{c} C_{d} (Mn,Si)ₑ (Cr,Al,Ti,Nb,Mo,W,V,Cu)_{f}

mit in Gew.-% a = 71-99, b = 0-25, c = 1.0-2.0, d = 0-0.02, e = 0-1.0, f = 0-0.9 einschließlich üblicher Verunreinigungen, verwendet wird.

Es hat sich gezeigt, daß bei einem Zusatz von 1 bis 2 Gew.-% Beryllium im Gegensatz zum Zusatz anderer Elemente, welche die Korrosionsbeständigkeit verbessern, eine besonders gute Korrosionsbeständigkeit erreicht und verhindert wird, daß der Widerstand bei kaltem Material ansteigt. Hierdurch ist es möglich, ein Widerstandsverhältnis von bis zu 7 bei 1000 °C, bezogen auf 20 °C zu verwirklichen. Besondere Vorteile ergeben sich, wenn man beim Erschmelzen der Legierung Zusätze von Elementen der Seltenen Erden vorsieht. Hier sind insbesondere die Elemente Cer, Yttrium, Lanthan, Hafnium und/oder Mischmetall von Vorteil.

## Patentansprüche

1. Regelwendelmaterial für eine in Reihe zu einem Heizdraht geschaltete Regelwendel, das einen hohen Temperaturkoeffizienten des elektrischen Widerstandes besitzt, so daß beim Aufheizen der Heizstrom abgeregelt wird, insbesondere für Flammglühkerzen in Verbrennungsmotoren, wobei das Regelwendelmaterial aus einer Eisen und/oder Nickel enthaltenden Legierung besteht, **dadurch gekennzeichnet**, daß zur Erzielung einer besonderen Korrosionsfestigkeit als Regelwendelmaterial eine Legierung der Formel
(Co,Ni) ₐ Fe_{b} Be_{c} C_{d} (Mn,Si)ₑ (Cr,Al,Ti,Nb,Mo,W,V,Cu)_{f}
mit in Gew.-% a = 71-99, b = 0-25, c = 1.0-2.0, d = 0-0.02, e = 0-1.0, f = 0-0.9, einschließlich üblicher Verunreinigungen, verwendet wird.

2. Regelwendelmaterial nach Anspruch 1, **dadurch gekennzeichnet,** daß die Legierung unter Zusatz von Selten-Erd Elementen erschmolzen ist.

3. Regelwendelmaterial nach Anspruch 2, **dadurch gekennzeichnet,** daß als Selten-Erd Elemente Cer, Yttrium, Lanthan, Hafnium und/oder Mischmetall eingesetzt wird.

## Claims

1. Control coil material for a control coil which is connected in series with a heating wire, which material has a high temperature coefficient of resistance, so that during heating the heating current is limited, in particular for flame heater plugs in internal-combustion engines, the control coil material consisting of an alloy which contains iron and/or nickel, characterized in that, in order to achieve a particular resistance to corrosion, the control coil material used is an alloy of the formula
(Co,Ni)ₐ Fe_{b} Be_{c} C_{d} (Mn,Si)ₑ (Cr,Al,Ti,Nb,Mo,W,V,Cu)_{f}
where, in % by weight, a = 71-99, b = 0-25, c = 1.0-2.0, d = 0-0.02, e = 0-1.0, f = 0-0.9, including the usual impurities.

2. Control coil material according to Claim 1, characterized in that the alloy is melted with the addition of rare earth elements.

3. Control coil material according to Claim 2, characterized in that cerium, yttrium, lanthanum, hafnium and/or composition metal is/are used as rare earth elements.

## Revendications

1. Matériau pour une bobine de réglage montée en série avec un fil de chauffage, qui possède un grand coefficient de résistance électrique à haute température, de sorte que lors du chauffage, le courant de chauffage est régulé, en particulier pour des bougies de préchauffage à incandescence de moteurs à combustion, le matériau pour bobine de réglage étant constitué d'un alliage contenant du fer et/ou du nickel, caractérisé en ce que, pour obtenir une résistance à la corrosion particulièrement bonne, on utilise comme matériau des bobines de réglage un alliage répondant à la formule :
(Co,Ni) ₐ Fe_{b} Be_{c} c_{d} (Mn,Si) ₑ (Cr,Al,Ti,Nb,Mo,W,V,Cu)_{f}
avec en pourcentage pondéral a = 71 à 99, b = 0 à 25, c = 1,0 à 2,0, d = 0 à 0,02, e = 0 à 1,0, f = 0 à 0,9, y compris les impuretés habituelles.

2. Matériau pour une bobine de réglage selon la revendication 1, caractérisé en ce que l'alliage est fondu avec addition d'éléments des terres rares.

3. Matériau pour une bobine de réglage selon la revendication 2, caractérisé en ce qu'on utilise comme éléments des terres rares le cérium, l'yttrium, le lanthane, le hafnium et/ou le mischmétal.
